# EUROPÄISCHE PATENTSCHRIFT

(11) **EP 0 218 134 B1**
(45) Veröffentlichungstag und Bekanntmachung des Hinweises auf die Patenterteilung: **27.02.1991**
(21) Anmeldenummer: 86112946.8
(22) Anmeldetag: 19.09.1986
(51) Int. Cl.: D06N 5/00, C08L 95/00

(54) **Bitumenbahnen, vorzugsweise elastischmodifizierte Bitumenbahnen und Polymerbitumenbahnen**
Bituminous webs, preferably bituminous webs with modified elasticity and polymeric bituminous webs
Bandes de bitume, de préférence bandes de bitume à élasticité modifiée et bandes de bitume contenant des polymères

(30) Priorität: 05.10.1985 DE 3535581
(43) Veröffentlichungstag der Anmeldung: 15.04.1987
(73) Patentinhaber: Degussa Aktiengesellschaft, 60311 Frankfurt (DE)
(72) Erfinder: Müller, Karl-Hans, Dr., D-6454 Bruchköbel (DE); Barthel, Walter, D-6456 Langenselbold (DE); Küther, Jürgen, Dr., D-6431 Friedewald (DE)

(56) Entgegenhaltungen:
- DE-A- 3 442 171
- GB-A- 941 965
- CHEMICAL ABSTRACTS, Band 81, Nr. 18, 4. November 1974, Seite 53, Zusammenfassung Nr. 106714y, Columbus, Ohio, US
- CHEMICAL ABSTRACTS, Band 75, Nr. 18, 1. November 1971, Seite 63, Zusammenfassung Nr. 111442p, Columbus, Ohio, US; L. MANINA et al.: "Drying duration of bituminous emulsions and mastics"

## Beschreibung

Bitumenbahnen sind gemäß DIN 55 946 Bahnen mit Trägereinlage, z.B. Rohfilz, Glasvlies oder -gewebe, Jutegewebe, Chemiefaservliese oder -gewebe, die entweder nur mit Bitumentränkmasse getränkt oder zusätzlich auf beiden Seiten mit Deckschichten aus Bitumendeckmassen versehen und mit mineralischen Stoffen bestreut sein kann.

Das Bitumen selbst ist nach DIN 55 946 ein bei der Aufarbeitung geeigneter Erdöle gewonnenes schwer flüchtiges, dunkelfarbiges Gemisch verschiedener organischer Substanzen, deren elastoviskoses Verhalten sich mit der Temperatur ändert. Die für Bitumen typischen Eigenschaften beruhen auf einem kolloidalen System, in dem eine Phase (Asphaltene und Erdölharze) in einer zusammenhängenden (kohärenten) Phase aus hochsiedenden Ölen (Maltenen) in stabiler Verteilung vorliegt. Die Asphaltene und Erdölharze sind keine einheitliche Stoffgruppe. Sie sind die höhermolekularen Anteile im Bitumen und lassen sich durch geeignete Lösemittel trennen. Zu den Bitumen im weitesten Sinne sind auch die in geologischen Zeiträumen aus Erdölen gebildeten Bitumenanteile von Naturasphalten zu rechnen. Derartige Bitumen werden im angelsächsischen Sprachraum (vorallem USA) als Asphalt bezeichnet.

Nach DIN 55 946 wird Bitumen von Asphalt unterschieden. So ist Asphalt ein natürlich vorkommendes oder technisch hergestelltes Gemisch aus Bitumen oder bitumenhaltigen Bindemittel und Mineralstoffen sowie gegebenenfalls weiteren Zuschlägen und/oder Zusätzen.

Es ist bekannt, Bitumenmischungen für die Dachindustrie, die neben dem Bitumen neutralisierte sulfonierte Polymere und Füllstoffe enthalten, herzustellen (vgl. US-A-4 371 641). Derartige Bitumenmischungen haben den Nachteil, daß durch den Gehalt an Polymersulfonaten zum einen die Wasserdampfdurchlässigkeit erhöht und zum anderen das Elastizitätsvermögen vermindert wird.

Gegenstand der Erfindung sind Bitumenbahnen, welche dadurch gekennzeichnet sind, daß sie in der zu ihrer Herstellung verwandten Bitumentränkmasse einen Anteil an synthetischer Kieselsäure von 0,5 bis 3,0 Gew.-%, bezogen auf die Bitumentränkmasse, und/oder Bitumendeckmasse einen Anteil an synthetischer Kieselsäure von 0,5 bis 5,0 Gew.-%, bezogen auf die Bitumendeckmasse, enthalten.

Unter Bitumenbahn wird eine Bitumenbahn verstanden, wie sie in DIN 55 946 definiert ist.

Vorzugsweise sind die erfindungsgemäßen Bitumenbahnen elastisch modifizierte Bitumenbahnen bzw. Polymerbitumenbahnen. Diese können den DIN-Normen DIN 52 133 (Polymerbitumen-Schweißbahn), 52 128, 52 143, 52 130, 52 131, 52 132 und/oder 18 190 entsprechen.

Als synthetische Kieselsäure können sowohl gefällte als auch pyrogen, insbesondere auf dem Wege der Flammenhydrolyse, hergestellte Kieselsäuren verwendet werden.

Die gefällte Kieselsäure kann eine BET-Oberfläche von 120 bis 500 m²/g aufweisen. Sie kann gegebenenfalls dampfstrahlvermahlen, sprühgetrocknet oder sprühgetrocknet und vermahlen sein. Vorzugsweise wird eine sprühgetrocknete und vermahlene Fällungskieselsäure eingesetzt.

Die pyrogen, vorzugsweise flammenhydrolytisch hergestellte Kieselsäure kann eine BET-Oberfläche von 100 bis 400 m²/g aufweisen.

Die Bitumentränkmasse kann - neben der erfindungsgemäß verwandten synthetischen Kieselsäure - vorzugsweise die folgende Bestandteile aufweisen:
Bitumen, vorzugsweise Destillationsbitumen, wie z.B. B 300, B 200, und/oder B 80 in einer Menge von 53 bis 70 Gew.-%, bezogen auf die gesamte Masse.

Elastizitätsverbessernder Stoff, vorzugsweise SBS- und/oder EPDM-Kautschuke in einer Menge von 2 bis 15 Gew.-%, bezogen auf die gesamte Masse.

Gegebenenfalls kann die Bitumentränkmasse weitere Stoffe, wie z.B. Füller enthalten. Füller, wie z.B. Schiefermehl, Kalksteinmehl, Flugasche, etc. sind mineralische, feinmehlige Stoffe, die in Wasser nicht löslich sind. Der Anteil an Füller kann von 0,1 bis 15 Gew.-%, bezogen auf die gesamte Masse, betragen.

Die Bitumendeckmasse kann - neben der erfindungsgemäß verwandten synthetischen Kieselsäure - vorzugsweise die folgenden Bestandteile aufweisen:
Bitumen, wie Oxidationsbitumen oder Destillationsbitumen, vorzugsweise Destillationsbitumen z.B. der Typen B 300, B 200, und/oder B 80 in einer Menge von 50 bis 70 Gew.-%, bezogen auf die gesamte Masse.

Elastizitätsverbessernder Stoff, vorzugsweise SBS-und/oder EPDM-Kautschuk, Regenerat-Kautschuk, Weichmacheröl in einer Menge von 3 bis 15 Gew.-%, bezogen auf die gesamte Masse.

Gegebenenfalls kann die Bitumendeckmasse weitere Stoffe, wie z.B. Füller enthalten. Füller, wie z.B. Schiefermehl, Kalksteinmehl, Flugasche, etc. sind mineralische, feinmehlige Stoffe, die in Wasser nicht löslich sind. Die Bitumendeckmasse kann weitere Armierungsstoffe, wie z.B. Glasfaser, Mineralfaser, Stahlfaser, Kunststoffaser und/oder Cellulosefaser enthalten.

Der Anteil an Füller kann von 0,1 bis 30 Gew.-%, bezogen auf die gesamte Masse betragen.

Die erfindungsgemäßen Bitumenbahnen können in bekannter Weise mit Schiefersplitt, Talkum, Grünstein und/oder Quarzsand bestreut sein.

Als Einlage können für die Herstellung der erfindungsgemäßen Bitumenbahnen bekannte Stoffe, wie z.B. Glasgewebe, Glasvlies, Polyester-Vlies, Polyester-Folie gemäß DIN-Normen 18 190, 52 130 bis 52 133 eingesetzt werden. Weitere Einlagen werden in "bitumen und asphalt taschenbuch" 5. Auflage, 1976, Seite 94, Bauverlag GmbH, beschrieben.

Die Herstellung der erfindungsgemässen Bitumenbahnen kann analog zu bekannten Verfahren erfolgen. Beispielsweise kann die Herstellung so erfolgen wie sie in der Publikation "bitumen und asphalt taschenbuch" 5. Auflage, 1976, Seite 96 ff, Bauverlag GmbH, beschrieben wird.

Die erfindungsgemäßen Bitumenbahnen weisen den Vorteil auf, daß die Plastizitätsspanne deutlich erweitert wurde. D.h., die Temperaturdifferenz zwischen Kältebiegestabilität und Wärmestandfestigkeit, die an den erfindungsgemäßen Bahnen nach DIN 52 123, Teil 2 bestimmt wird, wird durch den Einsatz an synthetischer Kieselsäure deutlich vergrössert. So kann die Wärmestandfestigkeit auf 120° C erhöht werden. Durch den Zusatz an synthetischer Kieselsäure kann eine erhebliche Einsparung an bekannten elastizitätsverbessernden Stoffen, wie z.B. SBS-Kautschuk erreicht werden.

Die erfindungsgemäßen Bitumenbahnen können als Bitumen-Dachbahnen, Bitumen-Dachdichtungsbahnen, Dampfsperrbahnen, Bitumen-Schweißbahnen und/oder als Unterspannbahnen für Ziegel- und Asbestzement-Dächer eingesetzt werden.

### Beispiele

Es werden die folgenden Bestimmungen an der Bitumenbahn nach DIN 52 123, Teil 2 durchgeführt:
a) Wärmestandfestigkeit
b) Kältebiegestabilität

An der Bitumendeckmasse wird der Erweichungspunkt mit Ring und Kugel Test nach DIN 52 011 durchgeführt.

Die Herstellung der einzelnen Bitumenbahnen erfolgt gemäß "bitumen und asphalt taschenbuch" 5. Auflage (1976), Seiten 96 - 98, wobei als Bitumentränkmasse das Oxidationsbitumen 85/40 eingesetzt wird.

### Beispiel 1

Es wird eine Polymerbitumendeckmasse mit der folgenden Zusammensetzung verwendet:
66 % Bitumen B 200 E
10 % Kautschuk-SBS 411-Pulver
2 % Fällungskieselsäure 22 Sipernat@ 22 S
2 % Mineralfaser
20 % Schiefermehl
Rührzeit: 5,5 Stunden
Temperatur: 180 ° C
Ring- und Kugelwert: 135°C
Wärmestandfestigkeit 2 h/120° C; bestanden
Kältestabilität: -31 ° C bestanden
Die Plastizitätsspanne beträgt: 135 ° C + 31 C = 1660 C

### Beispiel 2 (Polymerbitumendeckmasse), Vergleich

68 % Bitumen B 200 E
10 % Kautschuk-SBS 411-Pulver
2 % Mineralfaser
20 % Schiefermehl
Rührzeit: 4,5 Stunden
Temperatur: 180 ° C
Ring- und Kugelwert: 1260 C
Wärmestandfestigkeit 2 h/1 00 ° C nicht bestanden
Kältestabilität: -29 C bestanden

Die Plastizitätsspanne beträgt: 126 ° C + 29 ° C = 155 ° C

### Beispiel 3 (Gummi-Bitumen-Deckmasse)

75,8 % Oxidationsbitumen 85/40
2,6 % aromatisches Weichmacheröl
3,5 % Gummimehl (Teilchengrösse 0,3 bis 0,6 mm)
3,0 % Fällungskieselsäure Sipernat® 22 S
15,2 % Schiefermehl
Rührzeit: 24 Stunden
Temperatur: 180 ° C
Ring- und Kugelwert: 116 ° C
Wärmestandfestigkeit: 2 h/70 ° C; bestanden
Kältestabilität: -8 C
Die Plastizitätsspanne beträgt: 116 ° C + 8 ° C = 124 ° C

### Beispiel 4 (Gummi-Bitumen-Deckmasse), Vergleich

78,8 % Oxidationsbitumen 85/40
2,6 % aromatisches Weichmacheröl
3,5 % Gummimehl (Teilchengrösse 0,3 bis 0,6 mm)
15,2 % Schiefermehl
Rührzeit: 22 Stunden
Temperatur: 180 ° C
Ring- und Kugelwert: 107° C
Wärmestandfestigkeit 2 h/70 C; nicht bestanden
Kältestabilität: -6 ° C
Die Plastizitätsspanne beträgt: 107 ° C + 6 ° C = 113 ° C

In den Beispielen 1 und 2 bzw. 3 und 4 werden jeweils dieselben Ausgangsstoffe eingesetzt. Die verwandte Fällungskieselsäure Sipernat® 22 S ist eine sprühgetrocknete und gemahlene Fällungskieselsäure mit den folgenden physikalisch-chemischen Kenndaten:

1) nach DIN 66 131
2) nach DIN 53 194 (nicht gesiebt) ISO 787/Xl oder JIS K 5101/18
3r nach DIN 53 200 (in 5%iger wässriger Dispersion); ISO 787/XL, ASTM D 1208 oder JIS K 5101/24
4) nach DIN 53 580, ISO 787 XVIII oder JIS K 5101/20
5) nach DIN 55 921, ASTM D 1208 oder JIS K 5101/23
6) bezogen auf die 2 Stundem bei 105° C getrocknete Substanz
7) bezogen auf die 2 Stunden bei 1000 C geglühte Substanz

## Patentansprüche

Bitumenbahnen, dadurch gekennzeichnet, daß sie in der zu ihrer Herstellung verwandten Bitumentränkmasse einen Anteil an synthetischer Kieselsäure von 0,5 bis 3,0 Gew.-%, bezogen auf die Bitumentränkmasse, und/oder Bitumendeckmasse einen Anteil an synthetischer Kieselsäure von 0,5 bis 5,0 Gew.-%, bezogen auf die Bitumendeckmasse, enthalten.

## Claims

Bitumen webs, characterized in that, in the bitumen impregnating compound used for their production, they contain 0.5 to 3.0% by weight synthetic silica, based on the bitumen impregnating compound, and/or the bitumen surfacing compound contains 0.5 to 5.0% by weight synthetic silica, based on the bitumen surfacing compound.

## Revendications

Bandes de bitumes caractérisées en ce qu'elles contiennent dans la masse d'imprégnation bitumineuse, une quantité d'acide silicique synthétique de 0,5 à 3 % en poids, rapportée à la masse d'imprégnation bitumineuse, et/ou la masse de couverture bitumineuse contient une quantité d'acide silicique synthétique allant de 0,5 à 5 % en poids, rapportée à la masse de couverture bitumineuse.
